# EUROPÄISCHE PATENTSCHRIFT

(11) **EP 3 084 070 B1**
(45) Veröffentlichungstag und Bekanntmachung des Hinweises auf die Patenterteilung: **24.04.2019**
(21) Anmeldenummer: 14825290.1
(22) Anmeldetag: 17.12.2014
(51) Int. Cl.: D21D 1/02, D21D 1/32, D21D 1/34, D21B 1/06, D21D 1/20

(54) **VERFAHREN ZUR AUFBEREITUNG VON GRAS ODER HEU**
METHOD FOR PREPARING GRASS OR HAY
PROCÉDÉ DE PRÉPARATION D'HERBE OU DE FOIN

(30) Priorität: 18.12.2013 DE 102013114386
(43) Veröffentlichungstag der Anmeldung: 26.10.2016
(73) Patentinhaber: Creapaper GmbH, 53773 Hennef (DE)
(72) Erfinder: D'AGNONE, Uwe, 53773 Hennef (DE)
(74) Vertreter: Wittmann, Ernst-Ulrich
(86) Internationale Anmeldenummer: PCT/EP2014/078190
(87) Internationale Veröffentlichungsnummer: WO 2015/091627

(56) Entgegenhaltungen:
- EP-A1- 2 457 714
- WO-A1-2013/135632

## Beschreibung

Die vorliegende Erfindung betrifft ein Verfahren zur Aufbereitung von Gras oder Heu für den Einsatz als Ersatzfaserstoff, vorzugsweise in der Papierindustrie.

Verfahren zur Aufbereitung von Heu oder Gras für den Einsatz in der Papierindustrie sind bekannt. Dabei wird Gras unter anderem als Füllstoff für die Papierherstellung verwendet. Hierzu wird das Gras getrocknet und soweit zerkleinert, dass es keinen wesentlichen Beitrag zur Festigkeit bei der Blattbildung beitragen kann, aber als kostengünstiger organischer Füllstoff sowohl die Oberflächeneigenschaften als auch die Opazität, d.h. die Lichtdichtigkeit des Papierblattes, positiv beeinflusst.

Der Bereich der Papierherstellung umfasst ein großes Spektrum und umfasst u.a.:
- Sehr feine Papiere im Bereich der Hygienepapiere mit Grammaturen von 17 Gramm pro Quadratmeter (g/m²);
- Graphische Papiere mit Grammaturen von 60 bis 350 g/m² für die Herstellung von z.B. Broschüren;
- Braune Papiersorten mit Grammaturen von 120 bis 600 g/m² zur Herstellung von Kartonagen und Verpackungen;
- Schwere, einlagige Pappen mit Grammaturen von 500 bis zu 1400 g/m².

Als Rohstoff wird in der Papierherstellung meist Zellstoff, Altpapier oder auch eine Kombination aus beiden verwendet (in geringen Mengen auch noch Holzschliff). Ausgehend von diesen verfügbaren Faserstoffen besteht der Wunsch, weitere Faserstoffe bei der Herstellung von Papier einsetzen zu können. Hierzu könnte Gras oder Heu als dritter Rohstoff einen Beitrag leisten. Gras verfügt über alle grundsätzlichen Eigenschaften, die zur Zellstoffherstellung und damit für die Papierproduktion notwendig sind. Neben dem Einsatz der Rohstoffe werden je nach Anforderungen an das Papier und dem Herstellungsverfahren der Papierfabrik unterschiedlichste Stoffe zugefügt.

Wenn sich Gras oder Heu als zusätzlicher Rohstoff etablieren soll, muss sichergestellt werden, dass die Anforderungen an den Rohstoff zur Herstellung der jeweiligen Papiersorte erfüllt werden und ein Qualitätsstandard nachhaltig sichergestellt wird.

Darüber hinaus ist die Verarbeitung des Heus oder Gras in der Papierindustrie relativ schwierig, da der Rohstoff nur saisonal verfügbar ist und in seinen Qualitätseigenschaften insbesondre in Bezug auf die Zusammensetzung und Trockengehalt sehr großen Schwankungen unterworfen ist.

Ein Verfahren zur Aufbereitung von Gras oder Heu ist beispielsweise aus WO 2013/135632 A1 oder EP 2 457 714 A1 bekannt.

Ausgehend von diesem Stand der Technik ist es nun Aufgabe der vorliegenden Erfindung, einen Faserstoff für die Papier- Pappen- und/oder Kartonherstellung bereit zu stellen, der wenigstens einen Teil der im Stand der Technik bekannten Nachteile überwindet.

Gelöst wird diese Aufgabe durch ein Verfahren zur Aufbereitung von Gras oder Heu gemäß Anspruch 1. Bevorzugte Ausführungsformen der vorliegenden Erfindung sind Gegenstand der Unteransprüche.

Das erfindungsgemäße Verfahren zur Aufbereitung von Gras oder Heu weist wenigstens folgende Schritte auf:
a) Vorzerkleinerung des Gras oder Heus mit einem Ballenauflöser und/oder Häcksler auf eine durchschnittliche Faserlänge zwischen 500 mm und 10 mm, vorzugsweise zwischen 120 mm und 10 mm;
b) Entfernung von Verunreinigungen und Fremd- bzw. Störstoffen mittels eines Zyklons;
c) Zerkleinerung und fibrillierende Mahlung des Grases oder Heus in einer Fasermühle;
d) Zerfasern des Grases oder Heus;
e) Sichten und/oder Sieben des Grases oder Heus mittels eines Umluftseparators und/oder einer Wirbelstromsiebmaschine.

Dabei erfolgt gemäß einer bevorzugten Ausführungsform die Vorzerkleinerung mittels einem Ballenauflöser und/oder Häcksler. Dabei kann die Vorzerkleinerung zum Beispiel in einem sogenannten Mahlbottich erfolgen, wobei das Heu oder Gras vorzugsweise auf eine durchschnittliche Länge zwischen 120 mm und 10 mm zerkleinert wird. Diese Zerkleinerung erfolgt ferner bevorzugt durch Schneiden der Fasern, zum Beispiel mittels eines Messerrotors, auf die gewünschte durchschnittliche Länge.

Für eine verbesserte Verarbeitung des Grases oder Heus sollte die ernteübliche Schnittlänge des Grases oder Heus vorzugsweise nicht mehr als 120 mm bis 100 mm betragen und der Feuchtegehalt des Heus sollte bei der Verarbeitung zwischen größer 0 % und 15 % liegen. Besonders bevorzugt liegt der Feuchtegehalt zwischen 8 % und 10 %. Ferner sollte das Heu frei von Schimmel und Schimmelsporen sein.

Gemäß der vorliegenden Erfindung wird das Gras durch Schneiden und Ernten von Wiesengras, Sport- und/oder Gebrauchsrasen bereitgestellt, wobei sich insbesondere bei Wiesen der zweite oder jeder weitere Schnitt besonders gut eignet, da hierbei die Tendenz zur Knotenbildung reduziert ist. Es liegt aber auch im Sinn der vorliegenden Erfindung, Süß- und/oder Sauergras aus dem ersten Schnitt der Weiterverarbeitung zuzuführen, wobei sich dann der Aufwand beim Schneiden und/oder Mahlen ggf. erhöhen kann. Ferner weist solches Gras einen höheren Eiweißanteil auf und ist aus diesem Grund bevorzugtes Futtermittel für Tiere. Die Bereitstellung von Gras, bzw. in der getrockneten Form von Heu, ist heutzutage normaler Bestandteil eines landwirtschaftlichen Betriebs. Dabei wird das Gras nach dem Mähen und Trocknen in unterschiedlich große Ballen gepresst und trocken gelagert.

Die Entfernung von Verunreinigungen und Fremd- bzw. Störstoffen erfolgt erfindungsgemäß mittels eines Zyklons, innerhalb welchem mittels Luftstrom aus dem Heu Verunreinigungen und Fremdstoffe wie Erde, Sand und Steine, Metallgegenstände, Plastikteile und Folien, Holz, Glas und Feinstaub entfernt werden. Neben der Ausschleusung von Feststoffen erfolgt in diesem Verfahrensschritt eine Entstaubung der Förderluft durch Filter, wobei der dort aufgefangene Feststoff (Staub) dem Heu, also dem Gutstoff wieder zurückgeführt wird.

Nach der Entfernung von Verunreinigungen und Fremd- bzw. Störstoffen wird der Faserstoff vorzugsweise mittels pneumatischer Fördereinrichtungen der Zerkleinerung und fibrillierenden Mahlung in einer Fasermühle zugeführt. Hierbei erfolgt die Zerkleinerung und fibrillierende Mahlung des Grases oder Heus vorzugsweise in einer Hammermühle für grobe Faserlängen, in einer Kollermühle für mittlere Faserlängen und/oder in einer Feinmühle für kurze Faserlängen. Dabei haben gemäß der vorliegenden Erfindung grobe Faserlängen eine durchschnittliche Faserlänge zwischen 10 mm und 3 mm, mittlere Faserlängen eine durchschnittliche Faserlänge zwischen 3 mm und 0,5 mm und kurze Faserlängen eine durchschnittliche Faserlänge kleiner 0,5 mm.

Entsprechend einer weiteren, bevorzugten Ausführungsform weist die Kollermühle wenigstens eine, vorzugsweise drei Kollerrollen auf, welche den Faserstoff gegen eine Matrize, insbesondere eine Lochmatrize, kontinuierlich vermahlen. Darüber hinaus kommen bei den unterschiedlichen Mahlaggregaten auch unterschiedliche Matrizen bzw. Siebe zum Einsatz, mit welchen sich auch die Faserlänge beeinflussen lässt.

Der so gemahlene Faserstoff wird anschließend zerfasert, so dass die durch die Mahlung hervorgerufene Kompaktierung des Faserstoffes gelöst wird und die Fasern möglichst vereinzelt werden. Dieser Schritt ist notwendig, um den Faserstoff in der nachfolgenden Verfahrensstufe sichten bzw. sieben zu können, da ansonsten eine Trennung in unterschiedliche Faserlängen nicht möglich ist. Dabei erfolgt das Zerfasern und/oder das Vereinzeln der Fasern nach der Mahlung mittels Profilwalzen. Hierbei wird eine Walzenstuhlung mit zum Beispiel zwei gegenüberliegenden Profilwalzen verwendet, durch deren Walzenspalt der Faserstoff geführt wird und die kompaktierten Faserstoffklumpen in einzelne Fasern aufgetrennt werden.

Nach dem Zerfasern des Grases oder Heus kann mittels des Sichtens und/oder Siebens des Grases oder Heus eine Aufteilung des Faserstoffs in wenigsten drei Faserlängenfraktionen mittels Umluftseparator und/oder Wirbelstromsiebmaschine erfolgen, wobei die grobe Fraktion eine durchschnittliche Faserlägen zwischen 10 mm und 3 mm, die mittlere Fraktion eine durchschnittliche Faserlänge zwischen 3 mm und 0,5 mm und die kurze Fraktion eine durchschnittliche Faserlänge kleiner 0,5 mm aufweist.

Gemäß einer alternativen Ausführungsform der vorliegenden Erfindung wird nach der Entfernung von Verunreinigungen das vorzerkleinerte und gereinigte Gras oder Heu in einem Lagerbehälter zwischengelagert, bevor es der weiteren Zerkleinerung bzw. Mahlung zugeführt wird. So ein Vorratsbehälter kann beispielsweise ein Fassungsvermögen von mehreren Kubikmetern aufweisen und dient unter anderem zur Pufferung und einer kontinuierlichen Versorgung der Mahlstufe. Die Entnahme des Faserstoffs aus dem Vorratsbehälter kann darüber hinaus mittels einer Entnahmeschnecke erfolgen, wobei der Transport des Faserstoffs vorzugsweise nach der Entnahme des Faserstoffs mittels einer pneumatischen Fördereinrichtung erfolgt.

Die Zuführung des vorgeschnittenen und gereinigten Grases oder Heus in die Hammermühle, Kollermühle und/oder Feinmühle erfolgt gemäß einer weiteren, besonders bevorzugten Ausführungsform der vorliegenden Erfindung mittels einer Material-Dosierschnecke. Bei der Auswahl des Mahlaggregates wie der Hammermühle, Kollermühle und/oder Feinmühle ist ferner zu berücksichtigen, dass diese nicht nur die Faserlängen kürzen, sondern auch die Oberfläche der Gras- oder Heufasern derart erhöhen, dass eine verbessertes Festigkeitspotential bereit gestellt wird. Diese Oberflächenvergrößerung der Fasern wird insbesondere auch mittels einer defibrillierenden Mahlung der vorbezeichneten Mahlaggregate erzielt.

Entsprechend einer weiteren, besonders bevorzugten Ausführungsform der vorliegenden Erfindung wird der Faserstoff bzw. das Gras oder Heu nach dem Sichten und/oder Sieben des Grases oder Heus mittels einer Pellet-Presse pelletiert. Dabei wird vorzugsweise nur der Gutstoff nach dem Sichten und/oder Sieben pelletiert und ggf. eine vorgegebene Grobfraktion ausgeschleust und vorzugsweise in einer separaten Befüllstation abgepackt.

Der Transport des Gut- und/oder Grobstoffs erfolgt nach dem Sichten und/oder Sieben des Grases oder Heus vorzugsweise mittels einer Förder- und/oder Mischschnecke. Hierbei besteht auch die Möglichkeit, dass nach dem Sichten und/oder Sieben und vor dem Pelletieren unterschiedliche Faserlängenfraktionen insbesondere grobe, mittlere und/oder kurze Faserlängen des Grases oder Heus in vorgegebenen Anteilen gemischt werden.

Um eine gute Kompaktierung der zu erzeugenden Faserstoffpellets zu erreichen, wird gemäß einer weiteren bevorzugten Ausführungsform der vorliegenden Erfindung das Gras oder Heu mittels eines Wasserdosiersystems befeuchtet. Die Herstellung der Pellets erfolgt ferner mit einer Pelletpresse, bei welcher der Faserstoff mittels wenigstens einer Kollerrolle durch eine Matrize, insbesondere eine Lochmatrize, zur Erzeugung der Pellets gedrückt wird. Die Pellets weisen vorzugsweise eine zylindrische Grundform auf, deren ungefährer Kreisdurchmesser zwischen 40 mm und 2 mm, vorzugsweise zwischen 20 mm und 3 mm, insbesondere zwischen 10 mm und 4 mm, bevorzugt bei etwa 8 mm oder 4 mm liegt. Die entsprechend geformten Pellets werden anschließend aus der Pelletpresse mittels einer Zellradschleuse ausgeführt und in einer Befüllstation, vorzugsweise in Big Bags abgepackt.

Aufgrund der sehr staubträchtigen Verarbeitung des Gas oder Heus wird das Verfahren zur Aufbereitung von Gras oder Heu mittels einer Vorrichtung ausgeführt, die insbesondere in Bezug auf die Staubentwicklung explosionsgeschützt ist.

Die vorliegende Erfindung umfasst neben dem vorstehend beschriebenen Verfahren für die Aufbereitung des Grases oder Heus insbesondere auch die Verwendung des entsprechenden Faserstoffs für die Herstellung von Papier, Pappen und/oder Karton.

Nachfolgend wird die Erfindung anhand eines exemplarischen Beispiels erörtert, wobei darauf hinzuweisen ist, dass durch dieses Beispiel Abwandlungen beziehungsweise Ergänzungen wie sie sich für den Fachmann unmittelbar ergeben mit umfasst sind. Darüber hinaus stellen die bevorzugten Ausführungsbeispiele keine Beschränkung der Erfindung dar, so dass auch Abwandlungen und Ergänzungen im Umfang der vorliegenden Erfindung liegen.

Dabei zeigen:
Figur 1 eine Verfahrensmatrix zur Darstellung der möglichen Verfahrensschritte zur Aufbereitung von Gras oder Heu und
Figur 2 die Verfahrensmatrix aus Figur 1 mit den zusätzlichen Anforderungen an das Gras bzw. Heu bei der Ernte.

Im Rahmen der bisherigen Untersuchungen wurde insbesondere handelsübliches Heu von einem landwirtschaftlichen Betrieb verwendet und mit einer Maschine, die für die Herstellung von Holzpellets geeignet, ist zu Graspellets verarbeitet. Dabei war eine Reinigung des Heus nicht möglich und der Schnitt auf 6 mm begrenzt. Darüber hinaus wurden die unterschiedlichen Anforderungen in der Papierherstellung analysiert und daraus resultierend die Anforderungen an die Gras- oder Heufasern definiert. D.h. je nach Papierart (Pappe, graphisches Papier oder Hygienepapiere) müssen unterschiedliche Eigenschaften der Gras- oder Heufasern im Herstellungsprozess erzielt werden.

Grundsätzlich beziehen sich diese Eigenschaften auf:
- Beseitigung von Verunreinigungen und Fremdstoffen und Sicherstellung eines festgelegten Reinheitsgrades.
- Beseitigung von Feinstaub zur Reduzierung der Anteile, die im Papier als Füllmaterial wirken und somit die technischen Eigenschaften verändern.
- Schneiden / zerkleinern der Halme auf die jeweils erforderliche Länge gemäß den Anforderungen zur Papierherstellung.
- Mahlen der Halme zur Vergrößerung der Oberflächenstruktur der Faser gemäß den Anforderungen zur Papierherstellung.
- Sicherstellung der Faserlängenverteilung innerhalb einer definierten Fraktion.
- Sicherstellung eines gleichbleibenden Qualitätsstandards.

Weitere Ziele - die im Rahmen der Herstellung erreicht werden sollen - sind u.a.:
- Verdichtung auf Pellets für eine einfachere Lagerhaltung,
- Abfüllung in Papiersäcke, Big Bags oder einem Silo für eine einfache Zuführung in der Herstellung von Papier und
- Reduzierung des Volumens zur Reduzierung der Transportkosten.

Hieraus ergibt sich, dass die Grundlagen für das Verfahren zur Aufbereitung von Gras oder Heu zum Einsatz bei der Papier-, Pappen- oder Kartonherstellung die Anforderungen sind, welche vom Endnutzer an das Endprodukt, d.h. dem Papier, gestellt werden. Die Ausgangssituation ist dabei ferner durch die Qualität und den Zustand des aufzubereitenden Heus bestimmt.

Soll beispielsweise das Papier eine hohe Reißfestigkeit aufweisen, so darf eine bestimmte Faserlänge nicht unterschritten werden, um das Festigkeitspotential des Faserstoffes möglichst gut auszunützen. Unterschiedliche Eigenschaften des Gras- oder Heufaserstoffes können durch entsprechende Verfahrensschritte erzielt werden.

Dabei zeigt die Figur 1 in drei Spalten den verfahrenstechnischen Vorgang bzw. die einzusetzende Technik für die Aufbereitung von Gras oder Heu unter Berücksichtigung der wesentlichen Anforderungsparameter bei der Papierherstellung an den einzusetzenden Faserstoff.

Gras ist ein Rohstoff, der in großen Mengen und vor allem regional zur Verfügung steht. Gras wächst schnell und kann demzufolge in Mitteleuropa in zwei bis fünf Schnitten pro Jahr geerntet werden.

Das Verfahren umfasst dabei die Aufbereitungsschritte wie zerkleinern, reinigen, schneiden, mahlen, sichten, sieben, befeuchten und pelletieren. Es ist nicht zwingend notwendig, alle Verfahrensschritte bei der Aufbereitung des Faserstoffes einzusetzen und es ist ferner auch möglich, die einzelnen Verfahrensschritte unterschiedlich miteinander zu kombinieren. Darüberhinaus ist es auch möglich, innerhalb des einzelnen Verfahrensschrittes die Zielgrößen entsprechend dem Anforderungsprofil für die Papierherstellung anzupassen. So kann zum Beispiel beim Schneiden des Faserstoffes dieser lang, mittel oder kurz geschnitten werden oder im Rahmen der Mahlung weiter gekürzt oder fibrillierend aufbereitet werden. So unterscheiden sich die beiden Verfahrensschritte des Schneidens und des Mahlens grundsätzlich voneinander, so dass sich die zu erzeugende Qualität des Faserstoffes in einem weiten Bereich beeinflussen lässt.

Als Aggregate für die Durchführung der oben genannten Verfahrensschritte stehen u.a. Häcksler, Zyklon, Hammermühlen, Kollermühlen, Feinmühlen, Windsichter, Siebe, Befeuchter und Pelletpressen zur Verfügung.

Die Anforderungen in der Papierherstellung hängen im Wesentlichen von der jeweiligen Verwendung des Papiers ab. Dabei werden folgende Kernanforderungen unterschieden:
- Grammatur / Gewicht pro m²
   ∘ Erhöht die Festigkeit und die Opazität
- Volumen
   ∘ Es soll ein stärkeres Material / dickeres Papier hergestellt werden
- Reißfestigkeit
   ∘ Wichtig für Papiere mit einer starken Beanspruchung
- Stabilität, Biegsamkeit
   ∘ Wichtig bei der Herstellung von Kartonagen und Verpackungen
- Bedruckbarkeit
   ∘ Erfordert eine glatte Oberfläche

Diese Anforderungen sollen auch bei dem Verfahren zur Aufbereitung von Gras oder Heu sichergestellt werden und können im Einzelnen wie folgt erreicht:
- Grammatur/ Flächengewicht
   ∘ Die natürliche Eigenschaft von Gras oder Heu führt zu einem höheren Volumen. Damit kann, wenn erforderlich, das Gewicht / die Grammatur bei gleichbleibenden Eigenschaften reduziert werden. Die Opazität erhöht sich mit dem Anteil des zugeführten Gras oder Heuanteils bis hin zur "Undurchsichtigkeit".
   ∘ So erfordert ein niedriges Flächengewicht eine sehr homogene Faserstoffverteilung, für welche der Faserstoff neben dem Faserlangstoff auch ausreichend Kurzfasern aufweisen muss, um die gewünschte Faserstoffverteilung und Homogenität im Papier zu erreichen.
- Volumen
   ∘ Neben der natürlichen Eigenschaft wird das Volumen durch eine Vergrößerung der Oberflächenstruktur, d.h. durch Mahlen der Gräser, erreicht.
- Reißfestigkeit
   ∘ Die Reißfestigkeit ist von der Faserlänge bzw. der Faserlängenverteilung abhängig. Die Faserlänge (mm) wird durch das Schneiden in der entsprechenden Mühle erzielt.
   ∘ Je nach eingesetzter Mühle oder der Kombination von mehreren Mühlen entstehen Grasfasern mit kurzer, mittlerer oder großer Länge.
   ∘ Soll der Anteil einer bestimmten Faserlänge und damit die Reißfestigkeit des Papiers möglichst hoch sein, so erreicht man dieses durch ein anschließendes Sieben bzw. Ausschleusen des Feinstoffs.
   ∘ Die Reißfestigkeit des Papiers wird im Wesentlichen durch die durchschnittliche Länge der Gras- oder Heufasern bestimmt, wobei neben der tatsächlichen Länge auch die für die festigkeitsbildende Oberfläche entscheidend ist. Diese Oberfläche wird neben der tatsächlichen Länge der Faser beim Schneiden durch die Mahlung beeinflusst. So kann mit einer fibrillierenden Mahlung die bindungsaktive Oberfläche der Fasern erheblich vergrößert werden. Dies erfolgt im Wesentlichen durch die "Freilegung" der bildungsaktiven Fasern aus dem äußeren Bereich des Faserverbands.
- Stabilität, Biegesteifigkeit
   ∘ Die geforderte Stabilität bzw. Biegesteifigkeit wird durch die entsprechende Faserlänge und Oberflächenstruktur der Gras- oder Heufasern erzielt.
- Bedruckbarkeit
   ∘ Die Bedruckbarkeit erfordert eine glatte Oberfläche, die frei von Unebenheiten ist. Dazu ist ein guter Reinigungsprozess sowie möglichst kurze und einheitliche Fasern erforderlich. Die einheitliche Faser wird durch eine Windsichtung mit anschließendem Sieben erzielt.
   ∘ Bei der Bedruckbarkeit ist besonders die Papieroberfläche entscheidend. Diese muss unter Berücksichtigung des Druckverfahrens möglichst gleichmäßig und eben sein, so dass die Farbannahme und die Farbverteilung möglichst gleichmäßig erfolgt und damit ein ansprechendes Druckbild erzeugt werden kann. Ferner werden auch ggf. besondere Anforderungen an die Einbindung der Fasern in der Oberfläche gefordert, so dass ein Herauslösen der Fasern und damit ein Verschmutzen der Druckmaschine vermieden wird.

In der Figur 2 ist die Darstellung aus Figur 1 um die Komponente des Ausgangsrohstoffs, d.h. um das Gras oder Heu, ergänzt. Hierbei wird deutlich, dass aufgrund der jahreszeitlich bedingten Zusammensetzung und des Aufbaus des Grases vorzugsweise Gras ab dem zweiten Schnitt im Jahresablauf der Ernte verwendet werden soll, das frei von Schimmel sein soll, eine Restfeuchte von maximal 15 % aufweisen soll und das eine ernteübliche Schnittlänge aufweist, welche zum Beispiel zwischen 0,1 mm und 500 mm liegt.

Dieses Gras bzw. Heu wird entsprechend der vorstehenden Beschreibung dem Verfahren zur Aufbereitung von Gras oder Heu für den Papierherstellungsprozess zugeführt.

Nachfolgend wird eine mögliche Konfiguration einer Anlage im Sinne eines Ablaufdiagramms dargestellt, die auf die Herstellung von ca. 2 t Gras- bzw. Heufasern pro Stunde ausgerichtet ist.
1. Zerkleinern der Heuballen durch einen Ballenauflöser und Häckseln in einem Mahlbottich auf eine Länge zwischen 1 und 12 cm für eine erste
   Vorzerkleinerung. Dieses Aggregat ist ausgerichtet auf eine Leistung von ca. 4 t Gras pro Stunde.
2. Zuführung zum Zyklon zwecks Entfernung von Verunreinigungen und Fremd- bzw. Störstoffen wie:
   - Erde, Sand und Steine
   - Metallgegenstände
   - Plastikteile und Folien
   - Holz
   - Glas
   - Feinstaub

   Neben der Ausschleusung von Feststoffen erfolgt eine Entstaubung der Förderluft durch einen Filter. Die hier aufgefangenen Feststoffe (Staub) werden dem Heu im Vorratsbehälter ggf. wieder zugeführt.
3. Auffangen des gereinigten Heus in einem Vorratsbehälter mit einem Fassungsvermögen von ca. 2,5 m³ zur Pufferung und einer kontinuierlichen Versorgung der Mühle und ggf. Befeuchtung bei einem Feuchtegehalt unter 8 %.
4. Zuführung zur Mühle mit einer pneumatischen Fördereinrichtung.
5. Zuführung zur Zerkleinerung durch
   - eine Hammermühle für eine grobe Faserlänge
   - einer Kollermühle für eine mittlere Faserlänge
   - einer Feinmühle für eine kurze Faserlänge

   Durch den Einsatz unterschiedlicher Matrizen bzw. Siebe wird die Faserlänge bestimmt.
6. Zuführung zum Vermahlen
   - Die Mahlung erfolgt entweder während des Zerkleinerungsprozesses oder wenn erforderlich, in einem zusätzlichen Mahlvorgang.
   - Der jeweilige Mahlgrad entscheidet über die entsprechende Vergrößerung der Oberflächenstruktur.
7. Zuführung zur Windsichtung
   - Durch die Windsichtung werden unterschiedliche Fraktionen mit unterschiedlicher Korngrößenverteilung erzielt. Noch vorhandene Fremdkörper werden durch die Sichtung separiert.
8. Zuführung zum Sieben
   - Durch das Sieben wird eine weitere Verfeinerung der Fraktion mit weitgehend homogenen Korngrößen erzielt.
9. Zuführung zur Pelletierung
   - Verpressen der Grasfaser zu Graspellets.
   - Bei einem Feuchtegehalt unter 8 % ist eine Befeuchtung erforderlich.
   - Ein Feuchtegehalt von 15 % darf nicht überschritten werden, um ein Schimmeln zu vermeiden und die Lagerfähigkeit sicherzustellen.
   - Durch den Einsatz von unterschiedlichen Matrizen und den erzeugten Druck in der Presse wird die Festigkeit der Pellets festgelegt. Je geringer die Festigkeit, um so einfacher ist das Auflösen in der Papierherstellung.
10.Zuführung zur Abfüllung zum Beispiel
   - in Papiersäcke,
   - in Big Bags oder
   - in einen Silo

### Versuchsanordnungen

Zum besseren Verständnis der Erfindung werden im folgenden Versuche mit einer erfindungsgemäßen Anordnung beschrieben.

### Allgemeine Versuchsbeschreibung

Für alle hier beschriebenen Versuche wurde Heu verwendet, das in der Form von zwei gebündelten Heuballen angeliefert wurde. Dieses Ausgangsmaterial enthielt langfaseriges Heu, d.h. mit einer Faserlänge von 50 bis 80 mm, mit getrockneten Heufasern, einer Rohproduktfeuchte von 9,3 % und einem Schüttgewicht von 0,07 kg/dm³. Das Fließverhalten kann als schwer fließend charakterisiert werden.
Das Versuchsziel war die Herstellung von gleichmäßig langen Fasern mit der Kollermühle. Das gemahlene Heu soll später dem Papier zugemischt werden.
Als Versuchsergebnis zeigte sich, dass das Heu sehr gut mit der Presse Typ 33-390 verarbeitet werden konnte. Die Presse Typ 33-390 wurde als Kollermühle zum Zerkleinern des Heus verwendet. Im Teilversuch P 4 konnte das Heu sehr gleichmäßig zerfasert werden.

### Teilversuch P 1

Der Teilversuch P 1 wurde mit einer Presse Typ 33-390, mit einer Kollerzahl von 2, einer Drehzahl von 166 U/min und einer Kollergeschwindigkeit von 2,28 m/s durchgeführt. Als Matrize wurde der Typ 82112 verwendet, mit einem Pressverhältnis 1 : 2,0. Die Speisung des Förderbandes erfolgte durch Schaufeln, nach einer Materialausbreitung auf dem Hallenboden. Vor der Pressung wies das Material eine Feuchte von 9,3 %, eine Temperatur von 20 °C und ein Schüttgewicht von 0,07 kg/dm³ auf. Nach der Pressung wurde eine Feuchte von 10,0 %, eine Temperatur von 59 °C und ein Schüttgewicht von 0,37 kg/dm³ gemessen. Die Presse wurde mit einem Durchsatz von 180 kg/h betrieben. Es wurde keine Kühlung vorgenommen.

Bei diesem Teilversuch P 1 zeigte sich eine schwankende Pressenleistung (zwischen 13 und 22 kW) aufgrund des pulsierenden Materialauswurfes durch die Taschen des Förderbandes, ein unruhiger Pressenlauf, zum Teil anpelletierte und instabile Presslinge und ein etwas ungleichmäßig zerkollertes Produkt. Der Materialauswurf erfolgte in einen Big Bag.

### Teilversuch A 2

Der Teilversuch A 2 wurde mit einer Presse mit den Parametern Walzendurchmesser von 400 mm, Riffelung von 475 Riffel/Umfang = 3,8 R/cm = 9,6 R/inch, Spiegel von 0,1 mm, Rückenwinkel von 41,5°, Schneidwinkel von 12,5°, Riffeltiefe von 1,1 mm, Walzengeschwindigkeit links von 8,9 m/s, Walzengeschwindigkeit rechts von 6,4 m/s, Voreilung von 1 : 1,4, Spalt von 3,4 mm durchgeführt. Die Speisung erfolgte von Hand.

Die Siebanalyse des Endprodukts zeigt Figur 3: Dabei liegen die Kornklassen für kleiner 1 mm bei 31,2 %, für den Bereich zwischen 1 mm und 2 mm bei 32,6 %, für den Bereich zwischen 2 mm und 3,15 mm bei 20,1 %, für den Bereich zwischen 3,15 mm und 4,0 mm bei 8,8 %, für den Bereich zwischen 4 mm und 5 mm bei 5,5 % und für größer 5 mm bei 1,8 %. Die kumulierten Kornklassen liegen bei bis 1 mm bei 31,2 %, bis 2 mm bei 63,8 %, bis 3,15 mm bei 83,9 %, bis 4,0 mm bei 92,7 %, bis 5,0 mm bei 98,2 % und insgesamt bei 100 %.

### Teilversuch A 3

Der Teilversuch A 3 wurde, im Vergleich zu A2, mit einem kleinerer Spalt von 0,8 mm (gegenüber 3,4 mm bei A2) durchgeführt. Die weiteren Parameter waren gegenüber Teilversuch A 2 unverändert.

Die Siebanalyse des Endprodukts zeigt Figur 4: Dabei liegen die Kornklassen für kleiner 1 mm bei 35,5 %, für den Bereich zwischen 1 mm und 2 mm bei 47,0 %, für den Bereich zwischen 2 mm und 3,15 mm bei 16,0 %, für den Bereich zwischen 3,15 mm und 4,0 mm bei 1,3 %, für den Bereich zwischen 4 mm und 5 mm bei 0,1 % und für größer 5 mm bei 0,1 %. Die kumulierten Kornklassen liegen bei bis 1 mm bei 35,5 %, bis 2 mm bei 82,5 %, bis 3,15 mm bei 98,5 %, bis 4,0 mm bei 99,8 %, bis 5,0 mm bei 99,9 % und insgesamt bei 100 %.

### Teilversuch P 4

Der Teilversuch P 4 wurde mit der selben Presse wie bei P 1 durchgeführt.
Die Speisung des Förderbandes erfolgte, wie bei P 1, durch Schaufeln. Im Vergleich zu Teilversuch P 1 wurde ein kleinerer Bohrungsdurchmesser verwendet.
Vor der Pressung wies das Material, wie bei P 1, eine Feuchte von 9,3 %, eine Temperatur von 20 °C und ein Schüttgewicht von 0,07 kg/dm³ auf. Nach der Pressung wurde eine Feuchte von 7,7 %, eine Temperatur von 47 °C und ein Schüttgewicht von 0,26 kg/dm³ gemessen. Bei diesem Teilversuch P 4 zeigte sich eine schwankende Pressenleistung (zwischen 6 und 18 kW) aufgrund des pulsierenden Materialauswurfes durch die Taschen des Förderbandes, ein unruhiger Pressenlauf, zum Teil leicht anpelletierte und instabile Presslinge, aber ein sehr gleichmäßig zerkollertes Produkt. Der Materialauswurf erfolgte wieder in einen Big Bag.

Das anschließende Sichten ergab zwei Fraktionen, deren Kornklassenverteilung in den Figuren 5 als Leichtfraktion und 6 als Mittelfraktion dargestellt sind. Dabei liegen die Kornklassen bei der Mittelfraktion für kleiner 1 mm bei 24,6 %, für den Bereich zwischen 1 mm und 2 mm bei 51,3 %, für den Bereich zwischen 2 mm und 3,15 mm bei 22,2 % und für größer 3,15 mm bei 1,9%. Die kumulierten Kornklassen liegen bei bis 1 mm bei 24,6 %, bis 2 mm bei 75,9 %, bis 3,15 mm bei 98,1 % und insgesamt bei 100 %.

Die Kornklassen bei der Leichtfraktion liegen für kleiner 1 mm bei 45,6 %, für den Bereich zwischen 1 mm und 2 mm bei 50,1 %, für den Bereich zwischen 2 mm und 3,15 mm bei 4,2 % und für größer 3,15 mm bei 0,1 %. Die kumulierten Kornklassen liegen bei bis 1 mm bei 45,6 %, bis 2 mm bei 95,7 %, bis 3,15 mm bei 99,9 % und insgesamt bei 100 %.

Zusammenfassend kann mit den vorliegenden Ergebnissen festgestellt werden, dass eine größer Matrize zu längeren Fasern und geringeren Homogenität der Kornklassen führt. Für eine Trennung in unterschiedliche Fraktionen ist eine Zerkleinerung mit dem Walzenstuhl vorteilhaft. Eine kleinere Matrize reduziert die Faserlänge, ergibt homogene Fraktionen und erfordert ggf. keine Zerkleinerung durch den Walzenstuhl.

## Patentansprüche

1. Verfahren zur Aufbereitung von Gras oder Heu mit den aufeinanderfolgenden Schritten:
a. Vorzerkleinerung des Grases oder Heus mit einem Ballenauflöser und/oder Häcksler auf eine durchschnittliche Faserlänge zwischen 500 mm und 10 mm, vorzugsweise zwischen 120 mm und 10 mm;
b. Entfernung von Verunreinigungen und Fremd- bzw. Störstoffen mittels eines Zyklons;
c. Zerkleinerung und fibrillierende Mahlung des Grases oder Heus in einer Fasermühle;
d. Zerfasern des Grases oder Heus, wobei das Zerfasern und/oder Vereinzeln der Fasern des Grases oder Heus nach der Mahlung mittels Profilwalzen erfolgt,
e. Sichten und/oder Sieben des Grases oder Heus mittels eines Umluftseparators und/oder einer Wirbelstromsiebmaschine.

2. Verfahren zur Aufbereitung von Gras oder Heu gemäß Anspruch 1, **dadurch**
**gekennzeichnet, dass**
die Zerkleinerung und fibrillierende Mahlung des Grases oder Heus in einer Hammermühle für grobe Faserlängen, in einer Kollermühle für mittlere Faserlängen und/oder in einer Feinmühle für kurze Faserlängen erfolgt.

3. Verfahren zur Aufbereitung von Gras oder Heu gemäß Anspruch 2, **dadurch gekennzeichnet, dass**
grobe Faserlängen eine durchschnittliche Faserlänge zwischen 10 mm und 3 mm, mittlere Faserlängen eine durchschnittliche Faserlänge zwischen 3 mm und 0,5 mm und kurze Faserlängen eine durchschnittliche Faserlänge kleiner 0,5 mm aufweisen.

4. Verfahren zur Aufbereitung von Gras oder Heu gemäß einem der vorstehenden Ansprüche, **dadurch gekennzeichnet, dass** der Ballenauflöser ein Behälter mit einem Messerrotor ist.

5. Verfahren zur Aufbereitung von Gras oder Heu gemäß einem der vorstehenden Ansprüche 2 bis 4, **dadurch gekennzeichnet, dass**
die Zuführung des vorgeschnittenen und gereinigten Gras oder Heus in die Hammermühle, Kollermühle und/oder Feinmühle mittels einer Material-Dosierschnecke erfolgt.

6. Verfahren zur Aufbereitung von Gras oder Heu gemäß einem der vorstehenden Ansprüche 2 bis 5, **dadurch gekennzeichnet, dass**
die Kollermühle wenigstens eine Kollerrolle, vorzugsweise drei Kollerrollen aufweist, welche den Faserstoff gegen eine Matrize, insbesondere eine Lochmatrize, kontinuierlich vermahlen.

7. Verfahren zur Aufbereitung von Gras oder Heu gemäß einem der vorstehenden Ansprüche, **dadurch gekennzeichnet, dass**
nach dem Sichten und/oder Sieben des Grases oder Heus eine vorgegebene Fraktion, insbesondere eine Grobfraktion ausgeschleust und vorzugsweise in einer Befüllstation abgepackt wird.

8. Verfahren zur Aufbereitung von Gras oder Heu gemäß einem der vorstehenden Ansprüche, **dadurch gekennzeichnet, dass**
mittels des Sichtens und/oder Siebens das Gras oder Heu in wenigsten drei Faserlängenfraktionen aufgetrennt wird, wobei die grobe Fraktion eine durchschnittliche Faserlänge zwischen 10 mm und 3 mm, die mittlere Fraktion eine durchschnittliche Faserlänge zwischen 3 mm und 0,5 mm und kurze Fraktion eine durchschnittliche Faserlänge kleiner 0,5 mm aufweist.

9. Verfahren zur Aufbereitung von Gras oder Heu gemäß einem der vorstehenden Ansprüche, **dadurch gekennzeichnet, dass**
nach dem Sichten und/oder Sieben und vor dem Pelletieren unterschiedliche Faserlängenfraktionen insbesondere grobe, mittlere und/oder kurze Faserlängen des Grases oder Heus mit vorgegebenen Anteilen gemischt werden.

10. Verfahren zur Aufbereitung von Gras oder Heu gemäß einem der vorstehenden Ansprüche, **dadurch gekennzeichnet, dass**
vor dem Pelletieren das Gras oder Heu mittels eines Wasserdosiersystems befeuchtet wird.

11. Verfahren zur Aufbereitung von Gras oder Heu gemäß einem der vorstehenden Ansprüche, **dadurch gekennzeichnet, dass**
die Pelletpresse den Faserstoff mittels wenigstens einer Kollerrolle durch eine Matrize, insbesondere eine Lochmatrize, zur Erzeugung der Pellets drückt.

12. Verfahren zur Aufbereitung von Gras oder Heu gemäß Anspruch 11, **dadurch gekennzeichnet, dass**
die Pellets eine vorzugsweise zylindrische Grundform aufweisen, deren ungefährer Kreisdurchmesser zwischen 40 mm und 2 mm, vorzugsweise zwischen 20 mm und 3 mm, insbesondere zwischen 10 mm und 4 mm, bevorzugt bei etwa 8 mm oder 4 mm liegt.

13. Verfahren zur Aufbereitung von Gras oder Heu gemäß einem der vorstehenden Ansprüche, **dadurch gekennzeichnet, dass**
das Verfahren mittels einer Vorrichtung ausgeführt wird, die, insbesondere in Bezug auf Staub, explosionsgeschützt ist.

14. Verfahren zur Aufbereitung von Gras oder Heu gemäß einem der vorstehenden Ansprüche, **dadurch gekennzeichnet, dass**
das Heu einen Feuchtegehalt zwischen 0 % und 15 %, vorzugsweise zwischen 8 % und 10 % aufweist und weiter bevorzugt das Gras oder Heu der zweite Ernteschnitt in einer Wachstumsperiode ist.

15. Verfahren gemäß einem der vorstehenden Ansprüche zur Herstellung eines Papierfaserstoffs aus Gras oder Heu.

## Claims

1. A method for processing grass or hay, the method comprising the consecutive steps of:
a. pre-reducing the grass or hay with a bale breaker and/or a shredder to an average fiber length between 500 mm and 10 mm, preferably between 120 mm and 10 mm;
b. removing impurities and foreign or extraneous substances by a cyclone;
c. reducing and fibrillating the grass or hay in a fiber mill;
d. pulling apart fibers of the grass or hay, wherein the pulling apart and/or isolating of the fibers of grass or hay is accomplished after milling with shape rollers; and
e. screening and/or sifting the grass or hay by a circulating-air separator and/or a cyclone screener.

2. The method of processing grass or hay according to claim 1,
**characterized in that**
the reduction and fibrillation of the grass or hay is accomplished in a hammer mill for coarse fiber lengths, in an edge mill for medium fiber lengths and/or in a fine grinding mill for short fiber lengths.

3. The method for processing grass or hay according to claim 2,
**characterized in that**
coarse fiber lengths have an average fiber length between 10 mm and 3 mm, medium fiber lengths have an average fiber length between 3 mm and 0.5 mm and short fiber lengths have an average fiber length under 0.5 mm.

4. The method of processing grass or hay according to any of the preceding claims,
**characterized in that**
the bale breaker is a container having a blade rotor.

5. The method of processing grass or hay according to any of the preceding claims 2 to 4, **characterized in that**
the precut and cleaned grass or hay is fed to the hammer mill, edge mill and/or fine grinding mill by a material-metering screw.

6. The method of processing grass or hay according to any of the preceding claims 2 to 5,
**characterized in that**
the edge mill has at least one roller, preferably three rollers, which continuously grind the pulp against a die, in particular a perforated die.

7. The method of processing grass or hay according to any of the preceding claims,
**characterized in that**
following the screening and/or sifting of the grass or hay, a predefined fraction, in particular a coarse fraction, is removed and preferably packed away in a filling unit.

8. The method of processing grass or hay according to any of the preceding claims,
**characterized in that**
the grass or hay is separated, by the screening and/or sifting, into at least three fiber length fractions, wherein the coarse fraction has an average fiber length between 10 and mm and 3 mm, the medium fraction has an average fiber length between 3 mm and 0.5 mm and the short fraction has an average fiber length below 0.5 mm.

9. The method for processing grass or hay according to any of the preceding claims,
**characterized in that**
different fiber length fractions, in particular coarse, medium and/or short fiber lengths of the grass or hay are mixed in predefined portions following screening and/or sifting and prior to pelleting.

10. The method for processing grass or hay according to any of the preceding claims,
**characterized in that**
the grass or hay is moistened by means of a water-dosing system prior to pelleting.

11. The method for processing grass or hay according to any of the preceding claims,
**characterized in that,**
to produce the pellets, the pellet press presses the pulp through a die, in particular a perforated die, by at least one edge roller.

12. The method for processing grass or hay according to claim 11,
**characterized in that**
the pellets have a preferably cylindrical basic shape, with a diameter measuring roughly between 40 mm and 2 mm, preferably between 20 mm and 3 mm, in particular between 10 mm and 4 mm and preferably about 8 mm or 4 mm.

13. The method of processing grass or hay according to any of the preceding claims,
**characterized in that**
the method is carried out using a device that is explosion-proof, particularly with respect to dust.

14. The method of processing grass or hay according to any of the preceding claims,
**characterized in that**
the hay has a moisture content between 0% und 15%, preferably between 8% and 10% and, further preferably, the grass or hay is the second harvest within one growth period.

15. A method according to any of the preceding claims for producing paper pulp from grass or hay.

## Revendications

1. Procédé relatif au traitement d'herbe ou de foin avec les étapes successives de :
a. broyage préliminaire de l'herbe ou du foin avec un démêleur et/ou une hacheuse à une longueur de fibre moyenne entre 500 mm et 10 mm, de préférence entre 120 mm et 10 mm ;
b. élimination d'impuretés et de matières étrangères et/ou indésirables au moyen d'un séparateur à cyclone ;
c. broyage et raffinage fibrillant de l'herbe ou du foin dans un moulin à fibres ;
d. défibrage de l'herbe ou du foin, le défibrage et/ou la séparation des fibres de l'herbe ou du foin s'effectue après le raffinage de l'herbe ou du foin au moyen d'un laminage de profils ; et
e. passage au crible et/ou tamisage de l'herbe ou du foin au moyen d'un séparateur d'air de circulation et/ou d'un tamiseur à tourbillonnement.

2. Procédé relatif au traitement d'herbe ou de foin selon la revendication 1, **caractérisé en ce que**
le broyage et le raffinage fibrillant de l'herbe ou du foin s'effectuent dans un moulin à marteaux pour les longueurs de fibres grossières, dans un broyeur à meules pour les longueurs de fibres médianes et/ou dans un raffineur pour les longueurs de fibres courtes.

3. Procédé relatif au traitement d'herbe ou de foin selon la revendication 2, **caractérisé en ce que**
les longueurs de fibres grossières présentent une longueur de fibre moyenne entre 10 mm et 3 mm, les longueurs de fibres médianes une longueur de fibre moyenne entre 3 mm et 0,5 mm et les longueurs de fibres courtes une longueur de fibre moyenne inférieure à 0,5 mm.

4. Procédé relatif au traitement d'herbe ou de foin selon une quelconque des revendications précédentes, **caractérisé en ce que**
le démêleur est un bac avec un rotor à couteaux.

5. Procédé relatif au traitement d'herbe ou de foin selon une quelconque des revendications précédentes 2 à 4, **caractérisé en ce que**
l'alimentation de l'herbe ou du foin précoupé et nettoyé dans le moulin à marteaux, le broyeur à meules et/ou le raffineur s'effectue au moyen d'une vis sans fin de dosage de matière.

6. Procédé relatif au traitement d'herbe ou de foin selon une quelconque des revendications précédentes 2 à 5, **caractérisé en ce que**
le broyeur à meules présente au moins une meule, de préférence trois meules, qui moulent en continu la matière fibreuse contre une matrice, notamment une matrice à trous.

7. Procédé relatif au traitement d'herbe ou de foin selon une quelconque des revendications précédentes, **caractérisé en ce que**
après le passage au crible et/ou le tamisage de l'herbe ou du foin, une fraction prescrite, notamment une fraction grossière est éjectée et emballée de préférence dans une station de remplissage.

8. Procédé relatif au traitement d'herbe ou de foin selon une quelconque des revendications précédentes, **caractérisé en ce que**
au moyen du passage au crible et/ou du tamisage, l'herbe ou le foin est trié en au moins trois fractions de longueurs de fibres, la fraction grossière présentant une longueur de fibres moyenne entre 10 mm et 3 mm, la fraction médiane, une longueur de fibres moyenne entre 3 mm et 0,5 mm et la fraction courte une longueur de fibres moyenne inférieure à 0,5 mm.

9. Procédé relatif au traitement d'herbe ou de foin selon une quelconque des revendications précédentes, **caractérisé en ce que**
après le passage au crible et/ou le tamisage et avant la pellétisation sont mélangées des fractions de longueurs de fibres différentes, notamment des longueurs de fibres grossières, médianes et/ou courtes de l'herbe ou du foin avec des proportions prescrites.

10. Procédé relatif au traitement d'herbe ou de foin selon une quelconque des revendications précédentes, **caractérisé en ce que**
avant la pellétisation, l'herbe ou le foin sont humectés au moyen d'un système de dosage d'eau.

11. Procédé relatif au traitement d'herbe ou de foin selon une quelconque des revendications précédentes, **caractérisé en ce que**
les pellets compriment au moyen d'au moins une meule la matière fibreuse à travers une matrice, notamment une matrice à trous, en vue de la fabrication du pellet.

12. Procédé relatif au traitement d'herbe ou de foin selon la revendication 11, **caractérisé en ce que**
les pellets présentent une forme de base cylindrique de préférence, dont le diamètre circulaire approximatif se trouve à entre 40 mm et 2 mm, de préférence entre 20 mm et 3 mm, notamment entre 10 mm et 4 mm, préférentiellement environ à 8 mm ou 4 mm.

13. Procédé relatif au traitement d'herbe ou de foin selon une quelconque des revendications précédentes, **caractérisé en ce que**
le procédé a été réalisé au moyen d'un dispositif qui est protégé contre les explosions, notamment par rapport à la poussière.

14. Procédé relatif au traitement d'herbe ou de foin selon une quelconque des revendications précédentes, **caractérisé en ce que**
Le foin présente un taux d'humidité entre 0 % et 15 %, de préférence entre 8 % et 10 %, et plus préférablement l'herbe ou le foin est la seconde taille de récolte dans une période de croissance.

15. Procédé selon une quelconque des revendications précédentes en vue de la fabrication d'une matière fibreuse de papier en herbe ou en foin.
